# EUROPÄISCHE PATENTSCHRIFT

(11) **EP 0 893 172 B1**
(45) Veröffentlichungstag und Bekanntmachung des Hinweises auf die Patenterteilung: **29.11.2000**
(21) Anmeldenummer: 98112423.3
(22) Anmeldetag: 04.07.1998
(51) Int. Cl.: B21D 26/02

(54) **Verfahren zur Herstellung eines hohlprofilförmigen Bauteils**
Method of producing a piece having the form of a hollow profile
Méthode de production d' une pièce ayant la forme d' un profilé creux

(30) Priorität: 16.07.1997 DE 19730481
(43) Veröffentlichungstag der Anmeldung: 27.01.1999
(73) Patentinhaber: DaimlerChrysler AG, 70567 Stuttgart (DE)
(72) Erfinder: Birkert, Arndt, 74626 Bretzfeld (DE)

(56) Entgegenhaltungen:
- DE-A- 19 506 160
- PATENT ABSTRACTS OF JAPAN vol. 097, no. 010, 31. Oktober 1997 & JP 09 155478 A (KOBE STEEL LTD), 17. Juni 1997

## Beschreibung

Die Erfindung betrifft ein Verfahren zur Herstellung eines hohlprofilförmigen Bauteils gemäß dem Oberbegriff des Patentanspruches 1.

Ein gattungsgemäßes Verfahren ist aus der DE 195 06 160 A1 bekannt. Hierbei werden hohlprofilförmige Bauteile einer Kraftfahrzeugkarosserie aus Aluminium, insbesondere Knotenelemente in der Rahmenkonstruktion mittels Innenhochdruckumformen hergestellt. Die Herstellung von anderen Leichtmetallbauteilen, bei denen wesentlich höhere Umformgrade als die zur Erzeugung der Endkontur von Knotenelementen erforderlichen Umformgrade auftreten, ist mit üblichen Innenhochdruckumformverfahren jedoch nicht möglich, da aufgrund der im Vergleich zu beispielsweise Stahlwerkstoffen erheblich geringeren Bruchdehnung von Leichtmetallen die Berstgrenze der Hohlprofile sehr schnell erreicht ist, so daß ein Versagen des Werkstoffes eintritt, bevor das Hohlprofil an der Werkzeugkontur zur Erreichung der gewünschten Endform zur Anlage kommt. Dadurch werden mit hoher Wahrscheinlichkeit Ausschußteile produziert.

Der Erfindung liegt die Aufgabe zugrunde, ein gattungsgemäßes Verfahren dahingehend weiterzuentwickeln, daß in einfacher Weise hohlprofilförmige Bauteile auf Leichtmetallbasis oder auf Basis anderer Werkstoffe mit geringer Bruchdehnung auch mit hohen Umformgraden prozeßsicher hergestellt werden können.

Die Aufgabe wird erfindungsgemäß durch die Merkmale des Patentanspruches 1 gelöst.

Durch das in einfacher Weise erfolgende Aufschieben einer als Massenware erhältlichen Hülse aus einem bezüglich Leichtmetall duktileren Werkstoff auf das Leichtmetallhohlprofil kann der von der Hülse abgedeckte Bereich des Hohlprofiles über dessen Berstgrenze hinaus - also gerade so weit, daß das Hohlprofil birst - aufgeweitet werden, wonach die Hülse nach dem Bersten des Hohlprofiles zur weiteren Aufweitung an dessen Stelle in diesem Bereich tritt und dort nach abgeschlossener Aufweitung den Formverlauf der gewünschten Kontur des Bauteiles bildet. Die Hülse läßt sich dabei aufgrund ihres duktileren Werkstoffes vom Innenhochdruck um ein Vielfaches mehr dehnen als das Hohlprofil ohne daß ein Versagen durch Rißbildung auftritt. Somit kann ein Bauteil auf Leichtmetallbasis prozeßsicher hergestellt werden, das aufgrund seiner Ausformung sehr hohe Umformgrade erfordert. Weder das Hohlprofil noch die Hülse müssen besonderen Qualitätsanforderungen genügen, so daß die Herstellung kostengünstig ist. Außerdem besteht bei der Herstellung kein wesentlicher apparativer Mehraufwand. Undichtigkeiten an den Enden der Hülse können beim erfindungsgemäßen Verfahren im übrigen nicht auftreten, da diese infolge der außerhalb des Berstbereiches bestehenden Anlage an der Werkzeuggravur durch den Aufweitdruck am Hohlprofil in einem Preßsitz gehalten wird.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
Fig. 1 abschnittsweise in einer perspektivischen Darstellung einen vorderen nach dem erfindungsgemäßen Verfahren hergestellten Dachrahmen eines Kraftfahrzeuges,
Fig. 2 in einer prerspektivischen Darstellung eine auf ein längliches Hohlprofil aufgeschobene Hülse,
Fig. 3 in einem Querschnitt ein erfindungsgemäß herzustellendes Bauteil mit einem Hohlprofil und einer auf dieses aufgeschobenen Hülse vor dem Aufweitvorgang innerhalb eines Innenhochdruck-Umformwerkzeuges,
Fig. 4 in einem Querschnitt das Bauteil von Fig. 3 in gemeinsam aufgeweitetem Zustand von Hohlprofil und Hülse in Endform des Hohlprofils,
Fig. 5 in einem Querschnitt das fertigumgeformte Bauteil von Fig. 3 mit geborstenem Hohlprofil.

In Fig. 1 ist ein hohlprofilförmiges Bauteil 1 in Form eines vorderen Dachrahmens eines Kraftfahrzeuges dargestellt, welcher etwa mittig eine Konsole 2 aufweist, an der ein Innenspiegel 3 angebracht ist. Das Bauteil 1 besteht, wie dessen Ausgangsform in Fig. 2 zeigt, aus einem Hohlprofil 4 aus einem Leichtmetall, vorzugsweise aus einem Aluminium-Strangpreßprofil, oder aus einem anderen Material mit geringer Bruchdehnung wie beispielsweise hochfeste Stähle, insbesondere ZStE-Stähle und einer Hülse 5 aus einem Stahlwerkstoff, vorzugsweise St 14 oder Edelstahl, welche die Form der späteren Konsole 2 bildet und auf das Hohlprofil 4 in die vorbestimmte Position der Konsole 2 mit Spiel aufgeschoben ist. In dieser Lage umschließt die Hülse 5 formgetreu das Hohlprofil 4. Nach dem Aufschieben der Hülse 5 auf das Hohlprofil 4 wird das so entstandene Verbundprofil in ein geteiltes Innenhochdruckwerkzeug 6 eingelegt, das ein Oberwerkzeug 7 und ein Unterwerkzeug 8 beinhaltet (Fig. 3). Die Gravur 9 des Umformwerkzeuges 6 ist entsprechend der Kontur und den Abmessungen des Verbundprofiles im wesentlichen rechteckig ausgebildet, weist jedoch (hier: im Oberwerkzeug 7 des Umformwerkzeuges 6) im Bereich der Lage der Hülse 5 zwischen deren Enden 10,11 eine bauchige Aussparung 12 auf, die formnegativ zur Kontur der späteren Konsole 2 ausgebildet ist.

Nach Schließen des Umformwerkzeuges 6 wird in das Aluminium-Hohlprofil 4 ein Druckfluid eingeleitet, welches unter Hochdruck gesetzt wird. Hohlprofil 4 und Hülse 5 werden dabei durch die Einwirkung des Innenhochdruckes gemeinsam aufgeweitet, wobei sich der Aufweitungsbereich allein auf den Bereich 13 zwischen den beiden Enden 10,11 der Hülse 5 beschränke. Diese liegen in jeweils einer Ringnut, die in die Gravur 9 eingearbeitet ist und zur Aussparung 12 hin axial geöffnet ist. In dieser Lage schließt die Innenseite der Hülsenenden 10,11 mit der restlichen Kontur der Gravur 9 außerhalb des Bereiches 13 bündig ab. Durch die Anlage der Enden 10,11 an der Gravur 9 des Umformwerkzeuges 6 einerseits und durch den Aufweitdruck andererseits wird die Hülse 5 dichtend eingeklemmt und erhält die Hülse 5 infolge des Aufweitdruckes, der das Hohlprofil 4 an die Hülse 5 preßt, einen sehr strammen Preßsitz. Der Bereich 13 baucht sich nun gemäß Fig. 4 zur Kontur der Aussparung 12 hin aus. Es ist vorab immer darauf zu achten, daß die Hülse 5 in ihren Abmessungen so dimensioniert wird, daß sie den Aufweitungsbereich 13, in dem hohe Umformgrade auftreten, vollständig abdeckt.

Da bis zum theoretischen - wegen der Umschließung der Hülse 5 - mittelbaren Anlegen des Hohlprofiles 4 an die Kontur der Aussparung 12 sehr hohe Umförmgrade erforderlich sind, ist die Bruchdehnungsgrenze, bzw. die Berstgrenze des Hohlprofiles 4 aufgrund der geringen Duktilität von Aluminium in der in Fig. 4 gezeigten ausgebauchten Form des Hohlprofiles 4 schon weit vor der Anlage an der Aussparungskontur erreicht und wird überstiegen. Hierauf birst das Hohlprofil 4 in dem Aufweitungsbereich 13, wonach die Hülse 5 über den dabei entstandenen Riß 14 direkt mit dem Druckfluid beaufschlagt wird (Fig. 5). Für das Hohlprofil 4 entsteht im Aufweitungsbereich 13 Druckausgleich, so daß keine weitere Aufweitung des Hohlprofiles 4 dort stattfindet. Die mit Innenhochdruck allein beaufschlagte Hülse 5 , weitet sich aufgrund der höheren Dehnfähigkeit, bzw. Duktilität seines Stahlwerkstoffes auf ohne zu reißen und legt sich an die Kontur der Aussparung 12 der Gravur 9 konturgerecht an. In diesem Moment ist die Endform des Bauteils 1 erreicht. Das Druckfluid wird nun entspannt und nach Öffnen des Umformwerkzeuges 6 das Bauteil 1 entnommen.

Im Rahmen der Erfindung ist es denkbar, daß auch die außerhalb des mit hohen Umformgraden umzuformenden Bereiches 13 liegenden Profilabschnitte 15,16 mittels Innenhochdruck in eine Endform gebracht werden.

Um hierbei eine qualitativ hochwertige Ausbildung dieser Profilabschnitte 15,16 zu erreichen, werden nach Einlegen des Hohlprofiles 4 in eine entsprechend angepaßte Gravur 9 des Umformwerkzeuges 6 zunächst durch eine erste Aufweitung des Hohlprofils 4 mittels Innenhochdruck dessen Profilabschnitte 15 und 16 aufgeweitet und kalibriert. Erst danach wird die Hülse 5 über die fertigumgeformten Profilabschnitte 15,16 hinweg auf die Stelle des mit hohen Umformgraden umzuformenden Bereiches 13 des Hohlprofiles 4 geschoben, wonach dort durch eine weitere Aufweitung mittels Innenhochdruck das Hohlprofil 4 innerhalb dieses Bereiches 13 über die Berstgrenze hinaus aufgeweitet wird. Dabei ist denkbar, für die erste Aufweitung ein bezüglich der weiteren Aufweitung gesondertes Innenhochdruck-Umformwerkzeug 6 zu verwenden. In diesem Falle werden für eine Umformung mit hohen Umformgraden ungünstige Spannungsverhältnisse im Bereich 13, die sich ansonsten aufgrund einer vor der weiteren Aufweitung erfolgenden Kaltverfestigung in der Hülse 5 und dem abgedeckten Bereich 13 ergeben, vermieden. Außerdem ergibt sich dadurch werkzeugtechnisch vorteilhaft ein sehr einfacher Gravurverlauf, sowohl bei dem Umformwerkzeug für die erste als auch bei dem Umformwerkzeug für die weitere Aufweitung. Bei Verwendung des gleichen Werkzeuges für beide Aufweitungen - was natürlich auch möglich wäre - müßte die zur Umformung mit hohen Umformgraden ausgebildete Aussparung 12 der Gravur 9 für die erste Aufweitung von einem Einlegestück oder einem Schieber abgedeckt sein, wodurch zwar im Vergleich zur vorigen Ausführung ein Umformwerkzeug entfällt, sich jedoch ein durch den Schieber oder das Einlegestück begründeter apparativer Zusatzaufwand ergibt. Die Abdeckung der Aussparung 12 ist dabei deshalb notwendig, weil die Profilabschnitte 15,16 nur dann in eine qualitativ hochwertige Endform umgeformt werden können, wenn sich noch kein Versagen des Hohlprofiles 4 im Bereich 13 eingestellt hat.

Auch könnte sonst die Hülse 5 nicht nachträglich auf das Hohlprofil 4 aufgeschoben werden, da das Hohlprofil 4 gerade im Bereich 13, über den hinweg die Hülse 5 positioniert werden soll, bei Innenhochdruckbeaufschlagung sich in die Aussparung 12 ausbaucht.

Alternativ ist es möglich, die Hülse 5 vor dem ersten Aufweitvorgang auf das Hohlprofil 4 in den von der Hülse 5 abzudeckenden Bereich 13 zu schieben. Die Profilabschnitte 15,16 werden in einem einzigen Umformwerkzeug 6 mit entsprechend ausgebildeter Gravur 9 in die Fertigform des Bauteils 1 durch Aufweiten mittels Innenhochdruck gebracht, wobei die lose aufgeschobene Hülse 5 einen Preßsitz auf dem Hohlprofil 4 erhält. Aufgrund der schon vor dem Aufweiten aufgeschobenen Hülse 5 kann auf einen im Bereich 13 angeordneten Schieber verzichtet werden, wodurch das Umformwerkzeug 6 vereinfacht wird, da beim Reißen des Hohlprofiles 4 beim Aufweiten über die Berstgrenze hinaus es aufgrund der abdichtenden Hülse 5 zu keinem Druckabfall kommt und somit eine Kalibrierung der Profilabschnitte 15,16 in die Endform des Bauteiles 1 ermöglicht wird. In dieser Verfahrensausführung kann auf ein zwischenzeitliches Öffnen des Umformwerkzeuges 6 und Entnehmen des Hohlprofiles 4 für das nach dem ersten Aufweiten zu erfolgende Aufschieben der Hülse 5 verzichtet werden, wodurch Prozeßzeit gewonnen wird. Die Hülse 5 sollte im übrigen so gestaltet sein, daß deren beide Enden 10,11 den engsten Querschnitt über den gesamten Verlauf der Hülsenform aufweisen, so daß beim weiteren Aufweiten die Dichtigkeit der Hülse 5 durch den Preßsitz gegeben ist. Zwischen den beiden Enden 10,11 kann die Hülse 5 im Rahmen des auszubauchenden Aufweitvolumens und der Geometrie der Endform des Bauteils 1 im Bereich 13 jede denkbare Ausgangsform besitzen.

Es ist zusätzlich vorteilhaft, wenn die Hülse 5 über ihre gesamte Länge hinweg im Schiebesitz bzw. Preßsitz am Hohlprofil 4 anliegt, da dadurch beim weiteren Aufweiten Hülse 5 und Hohlprofil 4 gemeinsam aufgeweitet werden und die Hülse 5 aus ihrer Umformbewegung infolge des Aufweitens des Hohlprofiles 4 heraus beim Bersten des Hohlprofiles 4 quasi in fließendem Übergang prozeßsicher und nicht schlagartig direkt mit dem Innenhochdruck beaufschlagt wird und dabei selbst reißt. Die gesamte Umformung der Hülse erfolgt somit - auch bei der Rißbildung des Hohlprofiles 4 - in einer einzigen kontinuierlichen Umformbewegung.

Des weiteren ist es zweckmäßig, daß das Hohlprofil 4 in dem über die Berstgrenze hinausgehenden Aufweitvorgang mittels Innenhochdruck in dem mit hohen Umformgraden umzuformenden Bereich 13 des Hohlprofiles 4 lokal konzentriert und gezielt mittels Innenhochdruck aufgerissen wird, so daß an vorbestimmter Stelle, an der die mechanische Belastung des fertigumgeformten Bauteiles 1 nicht sehr groß ist und an der somit die Kerbwirkung des am Hohlprofil 4 entstandenen Risses 14 nicht oder nur in für die Stabilität des Bauteiles 1 unschädlichem begrenzten Maße stattfindet, die Rißbildung festgelegt wird. Das gezielte Aufreißen wird durch eine Einprägung in das Hohlprofil 4 im Bereich 13 an der gewünschten Stelle erreicht, wobei diese Stelle eine zur Umgebung vergleichsweise geringere Wandstärke aufweist. Diese Sollbruchstelle kann punktuell oder linienförmig sein.

Schließlich ist bei der Einrichtung einer Sollbruchstelle sehr vorteilhaft, diese in Form einer in sich geschlossenen Kurve auszubilden. Dadurch wird aus dem Hohlprofil 4 in dem über die Berstgrenze hinausgehenden Aufweitvorgang mittels Innenhochdruck quasi ein Butzen herausgerissen, wobei aufgrund des Fehlens einer Rißrichtung infolge der in sich geschlossenen Rißkurve eine bei einer mechanischen Belastung des Bauteils 1 etwaig auftretende Kerbwirkung von vornherein unterbunden wird.

Das erfindungsgemäß hergestellte Bauteil 1 kann im übrigen nicht nur als Dachrahmen ausgebildet werden, sondern kann auch einen Fahrwerksträger oder Achsen darstellen. Selbstverständlich sind auch andere Verwendungen im Kraftfahrzeugbau und in anderen technischen nichtfahrzeugbezogenen Bereichen denkbar.

## Patentansprüche

1. Verfahren zur Herstellung eines hohlprofilförmigen Bauteils (1), wobei ein Hohlprofil (4) aus Leichtmetall oder aus anderen Werkstoffen mit geringer Bruchdehnung mittels Innenhochdruckumformen aufgeweitet wird,
**dadurch gekennzeichnet,**
daß auf das Hohlprofil (4) eine Hülse (5) aus einem Material mit größerer Duktilität als Leichtmetall, insbesondere aus einem Stahlwerkstoff, geschoben wird und auf dem Hohlprofil (4) derart angeordnet wird, daß ein beim späteren Aufweiten mit hohen, die Dehnfähigkeit des Leichtmetalls übersteigenden Umformgraden umzuformender Bereich (13) des Hohlprofils (4) abgedeckt wird, und daß in einer Aufweitung mittels Innenhochdruck das Hohlprofil (4) innerhalb dieses Bereiches (13) bis über die Berstgrenze hinaus aufgeweitet wird, wonach die Hülse (5) über die geborstene Stelle des fertigumgeformten Hohlprofils (4) direkt mit Innenhochdruck beaufschlagt allein aufgeweitet wird, bis die Endform des Bauteils (1) in dem von der an beiden Enden (10,11) im Preßsitz auf dem Hohlprofil (4) gehaltenen Hülse (5) abgedeckten Bereich (13) erreicht ist.

2. Verfahren nach Anspruch 1,
**dadurch gekennzeichnet,**
daß durch eine erste Aufweitung des Hohlprofils (4) mittels Innenhochdruck dessen außerhalb des mit hohen Umformgraden umzuformenden Bereiches (13) liegende Profilabschnitte (15,16) in die dortige Endform des Bauteils (1) gebracht werden und daß erst danach in einer weiteren Aufweitung mittels Innenhochdruck das Hohlprofil (4) innerhalb dieses Bereiches (13) über die Berstgrenze hinaus aufgeweitet wird.

3. Verfahren nach Anspruch 2,
**dadurch gekennzeichnet,**
daß vor dem Aufschieben der Hülse (5) die außerhalb des mit hohen Umformgraden umzuformenden Bereiches (13) liegenden Profilabschnitte (15,16) des Hohlprofiles (4) durch Aufweiten mittels Innenhochdruck in die dortige Endform des Bauteils (1) gebracht werden.

4. Verfahren nach Anspruch 2,
**dadurch gekennzeichnet,**
daß die außerhalb des mit hohen Umformgraden umzuformenden Bereiches (13 liegenden Profilabschnitte (15,16) des Hohlprofiles (4) nach dem Aufschieben der Hülse (5) durch den ersten Aufweitvorgang mittels Innenhochdruck in die dortige Endform des Bauteils (1) gebracht werden, und daß beim ersten Aufweitvorgang zumindest an beiden Enden (10,11) der Hülse (5) ein Preßsitz am Hohlprofil (4) ausgebildet wird.

5. Verfahren nach Anspruch 1,
**dadurch gekennzeichnet,**
daß das Hohlprofil (4) und die aufgeschobene Hülse (5) bis zum Erreichen der Berstgrenze des Hohlprofiles (4) in dem mit hohen Umformgraden umzuformenden Bereich (13) gemeinsam aufgeweitet werden.

6. Verfahren nach Anspruch 1,
**dadurch gekennzeichnet,**
daß am Hohlprofil (4) in dem über die Berstgrenze hinausgehenden Aufweitvorgang mittels Innenhochdruck in dem mit hohen Umformgraden umzuformenden Bereich (13) eine Sollbruchstelle ausgebildet wird, an der das Hohlprofil (4) beim Aufweiten über die Berstgrenze lokal konzentriert aufgerissen wird.

7. Verfahren nach Anspruch 1,
**dadurch gekennzeichnet,**
daß am Hohlprofil (4) in dem über die Berstgrenze hinausgehenden Aufweitvorgang mittels Innenhochdruck in dem mit hohen Umformgraden umzuformenden Bereich (13) eine Sollbruchstelle ausgebildet wird, an der das Hohlprofil (4) entlang einer in sich geschlossenen Kurve aufgerissen wird.

## Claims

1. A method of producing a hollow profile-shaped component part (1), in which a hollow profile (4) of light metal or of other materials of low breaking elongation is widened out by means of internal high pressure reshaping, characterised in that a sleeve (5) of a material of greater ductility than light metal, particularly a steel material, is pushed onto the hollow profile (4) and is so disposed on the hollow profile (4) that a region (13) of the hollow profile (4) which, during the subsequent widening-out stage, needs to be reshaped by degrees which exceed the tensile strength of the light metal is masked and in that, in a widening stage in which high internal pressure is applied to the hollow profile (4), widening within this region (13) is increased to beyond the bursting limit, after which the sleeve (5) over the burst part of the fully reshaped hollow profile (4) is alone directly exposed to the internal widening-out pressure until the final form of the component part (1) is attained in the region (13) masked by the sleeve (5) in a press fit on the hollow profile (4).

2. A method according to claim 1, characterised in that by a first widening-out of the hollow profile (4) by means of internal high pressure, the portions (15, 16) of the profile which are situated outside the region (13) which is to be reshaped with high levels of reshaping is brought to the final form of the component part (1) at that location and in that only afterwards in a further widening-out stage by means of internal high pressure, the hollow profile (4) is, within this region (13), widened out beyond the bursting limit.

3. A method according to claim 2, characterised in that prior to the sleeve (5) being pushed on, the portions (15, 16) of the hollow profile (4) which are situated outside the region (13) which is to be reshaped by high degrees, are brought to the final form of the component part (1) at that location by being widened out by means of internal high pressure.

4. A method according to claim 2, characterised in that the portions (15, 16) of the hollow profile (4) which are outside the region (13) which is to be reshaped by high levels of reshaping, once the sleeve (5) has been pushed on, are brought by the first widening process and by means of internal high pressure, to the final form of the component part (1) at that location, and in that during the first widening-out process, a press fit on the hollow profile form is achieved at both ends (10, 11) of the sleeve (5).

5. A method according to claim 1, characterised in that until the bursting limit of the hollow profile (4) is reached, in the region (13) which is to be reshaped at high levels of reshaping, the pushed-on sleeve (5) and the hollow profile (4) are widened-out jointly.

6. A method according to claim 1, characterised in that on the hollow profile (4), in the region (13) which is to be reshaped by internal high pressure at the high levels of reshaping and which goes beyond the bursting limit, a predetermined breaking point is established at which the hollow profile (4) is torn open in a locally concentrated manner upon being widened beyond the bursting limit.

7. A method according to claim 1, characterised in that on the hollow profile (4), in the region (13) which is to be reshaped by internal high pressure at the high levels of reshaping and which goes beyond the bursting limit, a predetermined breaking point is established at which the hollow profile (4) is torn open along a per se closed curve.

## Revendications

1. Procédé de fabrication d'un élément de construction (1) en forme de profilé, un profilé creux (4), en métal léger ou bien en d'autres matériaux présentant une faible résistance à la rupture, étant élargi par un reformage sous haute pression intérieure,
caractérisé en ce qu'
on enfile sur le profilé creux (4) une douille (5) réalisée en un matériau à plus grande ductilité que le métal léger, en particulier en un matériau tel que l'acier, et on la dispose sur le profilé creux (4) de manière qu'une zone (13), à reformer, du profilé creux (4) qui, lors de l'élargissement ultérieur, aura des degrés de reformage élevés, dépassant l'extensibilité du métal léger, soit couverte, et en ce que, en un élargissement effectué au moyen d'une haute pression intérieure, le profilé creux (4) est agrandi à l'intérieur de cette zone (13), jusqu'à dépasser la limite d'éclatement, suite à quoi la douille (5) est agrandie seule, sur l'emplacement éclaté du profilé creux (4), dont le formage est terminé, en étant sollicitée directement par une haute pression intérieure, jusqu'à atteindre la forme finale de l'élément de construction (1) dans la zone (13) couverte par la douille (5) maintenue en ajustement serré sur le profilé creux (4), aux deux extrémités (10, 11).

2. Procédé selon la revendication 1, caractérisé en ce qu'au moyen d'un premier élargissement du profilé creux (4) au moyen d'une haute pression intérieure, ses tronçons de profilés (15, 16) situés à l'extérieur de la zone (13) à reformer avec de hauts degrés de reformage sont placés à la forme finale locale de l'élément de construction (1), et en ce que, suite à cela, ultérieurement, lors d'un élargissement supplémentaire effectué par utilisation d'une haute pression intérieure, le profilé creux (4) est élargi à l'intérieur de cette zone (13), au-delà de la limite d'éclatement.

3. Procédé selon la revendication 2, caractérisé en ce, avant enfilement de la douille (5), les tronçons de profilé (15, 16) situés à l'extérieur de la zone (13), à reformer avec de hauts degrés de reformage, du profilé creux (4) sont placés à la forme finale locale de l'élément de construction (1) par élargissement effectué avec utilisation d'une haute pression intérieure.

4. Procédé selon la revendication 2, caractérisé en ce que les tronçons de profilé (15, 16), situés à l'extérieur de la zone (13) à reformer avec de hauts degrés de reformage, du profilé creux (4), après enfilement de la douille (6) sont placés à la forme finale locale de l'élément de construction (1) par le premier processus d'élargissement par utilisation d'une haute pression intérieure, et en ce que, lors'du premier processus d'élargissement, un ajustement serré est réalisé sur le profilé creux (4), au moins sur les deux extrémités (10, 11) de la douille (5).

5. Procédé selon la revendication 1, caractérisé en ce que le profilé creux (4) et la douille (5) enfilée sont élargis conjointement jusqu'à atteinte de la limite d'éclatement du profilé creux (4) dans la zone (13) à reformer avec de hauts degrés de reformage.

6. Procédé selon la revendication 1, caractérisé en ce que sur le profilé creux (4), un point destiné à la rupture est constitué par le processus d'élargissement dépassant la limite d'éclatement, par utilisation d'une haute pression intérieur, dans la zone (13) à reformer avec de hauts degrés de reformage, point destiné à la rupture auquel le profilé creux (4) est ouvert par déchirement, de façon concentrée localement, lors de l'élargissement dépassant la limite d'éclatement.

7. Procédé selon la revendication 1, caractérisé en ce que sur le profilé creux (4) est constitué, dans la zone (13) à reformer à de hauts degrés de reformage par utilisation de haute pression intérieure, par l'intermédiaire du processus d'élargissement dépassant la limite d'éclatement, est constitué un point destiné à la rupture, auquel le profilé creux (4) est ouvert par déchirement, le long d'une courbe fermée en soi.
